# EUROPÄISCHE PATENTSCHRIFT

(11) **EP 1 413 695 B1**
(45) Veröffentlichungstag und Bekanntmachung des Hinweises auf die Patenterteilung: **22.12.2010**
(21) Anmeldenummer: 03018186.1
(22) Anmeldetag: 09.08.2003
(51) Int. Cl.: E04F 15/04

(54) **Trägerplatte**
Supporting plate
Plaque support

(30) Priorität: 24.10.2002 DE 10249581
(43) Veröffentlichungstag der Anmeldung: 28.04.2004
(73) Patentinhaber: Flooring Technologies Ltd., Pieta PTA 9044 (MT)
(72) Erfinder:
(74) Vertreter: Rehmann, Thorsten

(56) Entgegenhaltungen:
- EP-A- 0 262 537
- WO-A-92/13688
- WO-A-98/24605
- DE-A1- 19 600 478
- DE-U- 29 521 729
- JP-A- 11 291 203
- US-A- 4 175 150
- US-A- 4 268 565
- US-A- 6 006 486
- US-B1- 6 376 582
- HANS-JOACHIM DEPPE, KURT ERNST: "MDF - Mitteldichte Faserplatten" 1996, DRW-VERLAG WEINBRENNER GMBH & CO. , LEINFELDEN-ECHTERDINGEN 329
- HANSGERT SOINÉ: "Holzwerkstoffe" 1995, DRW-VERLAG WEINBRENNER GMBH & CO. , LEINFELDEN-ECHTERDINGEN 340
- RUDOLF MOMBÄCHER: "Holz-Lexikon" 1988, DRW-VERLAG STUTTGART , LEINFELDEN-ECHTERDINGEN 318
- DIPL. HOLZW. CHRISTIAN BOEHME: "Die Bedeutung des Rohdichteprofils für MDF" 7. Juni 1991 (1991-06-07), MOBIL OIL AG , BAD GRIESBACH

## Beschreibung

Die Erfindung betrifft eine Trägerplatte aus Bindemitteln und einem Holzwerkstoff gemäß dem Oberbegriff des Anspruchs 1 sowie ein Paneel mit einer solchen Trägerplatte.

Eine solche Trägerplatte ist insbesondere für ein Fussbodenpaneel geeignet.

Als Trägerplatte im Laminatbodenbereich werden regelmäßig HDF-Platten mit einem spezifischen Gewicht von über 850 kg/m³ eingesetzt. Solch relativ schwere Trägerplatten erhöhen die Transportkosten und erschweren das Verlegen.

Aus der DE 196 00 478 A1 ist ein Verfahren zur Herstellung einer leichten, mitteldichten Faserplatte bekannt, bei der die Faserplatte mit einer mittleren Rohdichte von weniger als 550 kg/m³ aus lignocellulosehaltigen Fasern und Polyurethanleim als Bindemittel hergestellt wird. Die Fasern werden dabei mit weniger als 4,0 Gew.-% Bindemittel bezogen auf atro Fasern vermischt.

Die WO 99/66152 A1 beschreibt ein Verriegelungssystem zur mechanischen Verriegelung von Fußbodenpaneelen entlang einer vertikalen Verbindungsebene. An den Seiten des Fußbodenpaneels sind Verriegelungsmittel zur Verriegelung mehrerer Trägerplatten miteinander sowohl in Vertikal- als auch in Horizontalrichtung vorgesehen. Als Material kann Schichtholz, Sperrholz oder Faserplatten verwendet werden.

Die WO 92/13688 beschreibt ein Verfahren zur Herstellung von Holzfaserplatten, bei dem das Rohmaterial einer Zerfaserung unterworfen, anschließend in eine Blasleitung mit einer wässrigen Bindemittelflotte beleimt und das so erhaltenen beleimte Fasermaterial nach Trocknen auf die erforderliche Restfeuchte zu Mattenbahnen gestreut und unter Druck und Temperatur zu Platten gepresst wird. Das Beleimen erfolgt mit einer Flotte mit einem Festharzgehalt von 20 bis 35 Masse-%, und es wird eine Bindmittelmenge eingesetzt, die weniger als 10 Masse-% Festharz bezogen auf das gesamte atro gerechnete Fasermaterial beträgt.

Die DE 295 21 729 U1 beschreibt einen Bodenbelag mit einer Trägerplatte aus einem Holzwerkstoff sowie mit einer Zwischenschicht, die aus einem Holzfurnier besteht sowie mit einer das Holzfurnier schützenden Oberflächenschicht, wobei das Holzfurnier unmittelbar mit der Trägerplatte verklebt ist. Die Trägerplatte kann aus einem MDF- oder HDF-Material ausgebildet sein und zum bündigen Anschluss an benachbarte Flächenelemente mit Nut und Feder versehen sein.

Die US 4,268,565 beschreibt ein Möbelteil mit darin eingeprägten Konturen mit einer Basisschicht aus Zellulosefasern und einem Bindemittel, die Basisschicht weist eine Dichte in einem Bereich von 160 bis 561 kg/m³ auf, mit einer integral ausgebildeten Grenzschicht mit einer Dichte zwischen 641 und 881 kg/m³ Dichte.

Die US 4.175,150 beschreibt eine hochdichte Faserplatte mit einem Kern mit geringerer Dichte, wobei der Kern eine Dichte zwischen 160 und 561 kg/m³ aufweist, während die Dichte an einer Außenschicht zwischen 641 und 881 kg/m³ beträgt. Die EP 0 262 537 A2 beschreibt ein Isozyanat-Polyester zur Herstellung von plattenförmigen, zellulosehaltigen Komponenten, insbesondere Spanplatten, Faserplatten oder OSB-Platten. Der Einsatz wird in Faserplatten mit einer Dichte zwischen 64 und 70 kg/m³ vorgeschlagen.

Die US 6,376,582 B1 beschreibt eine Faserplatte und ein Herstellverfahren für eine Faserplatte. Es sind unterschiedliche Bindmittel vorgesehen, beispielsweise Isozyanate oder Polyurethanharz. Der Bindemittelanteil kann dabei zwischen 3 und 30 Gewichts-%, bevorzugt zwischen 8 und 20 Gewichts-% bezogen auf die Gesamtmenge der acetylierten und unbehandelten Holzfasern betragen. Die Dichte der Faserplatte liegt beispielsweise zwischen 500 und 900 kg/m³.

Die US 6,006,486 beschreibt eine Trägerplatte zur Verbindung mit einer zweiten Trägerplatte mit Mitteln zum lösbaren Verbinden der beiden Trägerplatten, wobei an mindestens einer Seitenkante der ersten Trägerplatte Formschlusselemente zur Verriegelung in Vertikalrichtung und/oder in Querrichtung mit der weiteren Trägerplatt ausgebildet sind:

Deppe/Emst: "MDF-Mitteldichte Faserplatten" 1996, DRW-Verlag, beschreibt grundsätzliche Platteneigenschaften einer mitteldichten Faserplatte. Im Gegensatz zu Spanplatten, die ein differenziertes Rohrdichteprofil aufweisen, werden MDF-Platten bevorzugt mit einer gleichmäßigen Rohdichteverteilung hergestellt. In Neuseeland werden leichte MDF-Platten erzeugt, bei denen man ausdrücklich eine große Differenzierung im Rohdichteprofil zwischen Deck- und Mittelschicht wie bei einer Spanplatte anstrebt. Bei einer Plattenrohdichte von 750 kg/m³ ist ein Mindestbeleimungswert von 7% in der Mittellage vorgesehen.

Sonine "Holzwerkstoffe", DRW-Verlag, beschreibt Verwendungszwecke von Spanplatten und Faserplatten. Bauplatten für Fußböden sowie Wand- und Dach weisen Rohdichte um 750 kg/m³ und gegebenenfalls Isozyanate als Binder auf. Als Bindemittelanteil werden 0,5 bis 4 % auf atro Fasern angegeben.

Mombecher "Holzlexikon" DRW-Verlag, definiert mitteldichte Faserplatten als Faserplatten mit einer Rohdichte von mehr als 350 g/m² bis 800 g/m³, die vorwiegend nach dem Trockenverfahren in Dicken zwischen 6 und 25 mm hergestellt werden. Die Platten haben eine sehr homogene Struktur, die Schmalflächen sind leichter bearbeitbar als bei Spanplatten. Der Beleimungsfaktor beträgt meist 7% in der Deckschicht und 5% in der Mittelschicht.

Böhme "Die Bedeutung des Rohdichteprofils für MDF", Mobil Oil AG, führt verschiedene Beispiele parabelförmiger Rohdichteprofile an. Die Dichteverteilung über den Querschnitt hat einen großen Einfluss auf die mechanischen Eigenschaften der fertigen Platte. Anzustreben sind dichte und homogene Mittelschichten, die eine Schmalflächenbearbeitung und ihre Beschichtung erleichtern.

Die WO 98/24605 A1 beschreibt ein Verfahren zur Verwendung recyclierter Lignozellulose-Materialien, die in einer Wasser- oder Dampfatmosphäre bei einer Temperatur zwischen 40 °C und 120 °C hohen Scherkräften ausgesetzt werden. Gleichzeitig dazu werden Bindemittel zugeführt. Übliche harzartige Bindemittel sind UF-Harze, MUF-Harze, MF-Harze, PF-Harze, RF-Harze, TF-Harze und PMDI-Bindemittel sowie Mischungen davon. Die Harze können in einem Bereich zwischen 5 und 15 % bezogen auf atro-Fasern verwendet werden.

Die JP-11291203 A1 beschreibt die Herstellung einer holzigen, dekorativen Platte, bei der eine MDF-Platte auf ihrer einen Außenseite abgefräst oder abgeschliffen oder die MDF-Platte in der Mitte geteilt wird und die so bearbeitete Teilplatte mit der unbearbeiteten ursprünglichen Außenseite auf eine Trägerplatte aufgeklebt wird. Über die weichere, außen liegende Oberfläche der aufgeklebten MDF-Platte wird ein Dekorpapier gelegt und auf der aufgeklebten MDF-Teilplatte verklebt. Anschließend wird eine mechanische Prägung durchgeführt, ergänzt um einen Beizvorgang. Aufgabe der Erfindung ist es, eine Trägerplatte aus Bindemitteln und Füllstoffen herzustellen, die einerseits leicht zu handhaben ist und andererseits eine ausreichende Festigkeit aufweist.

Erfindungsgemäß wird diese Aufgabe durch eine Trägerplatte mit den Merkmalen des Anspruchs 1 sowie ein Paneel mit den Merkmalen des Anspruchs 3 gelöst. Ein vorteilhafte Ausgestaltung und Weiterbildung der Erfindung ist in dem Unteranspruch beschrieben.

Durch die Ausbildung der Trägerplatte mit einer Dichte von weniger als 700 kg/m³ bei gleichzeitigem Beleimungsfaktor größer als 10% wird erreicht, dass die Trägerplatte nahezu kunststoffähnliche Eigenschaften hinsichtlich Gewicht und Festigkeit aufweist, jedoch der Materialeinsatz aufgrund der eingebetteten Holzwerkstoffe, vorzugsweise Fasern, wesentlich geringer ist. Die Erfindung sieht vor, dass die Trägerplatte eine ungleichmäßige Dichteverteilung über den Querschnitt von der Oberseite zur Unterseite aufweist, wobei die an der Oberseite bzw. Unterseite befindlichen Deckschichten eine Dichte im Bereich von 1000 kg/m³ aufweisen, wohingegen die Mittelschichten im Querschnitt auf 400 kg/m³ bis 600 kg/m³ verdichtet sind. Durch die hohe Verdichtung an den Ober- bzw. Unterseiten wird gewährleistet, dass eine hohe Widerstandsfähigkeit gegen vertikale, mechanische Beanspruchung erreicht wird, wie sie beispielsweise bei einer Verwendung für Fussbodenpaneele erforderlich ist. Ein Paneel mit einer solchen Trägerplatte ist auf der Oberseite und der Unterseite jeweils mit einer Abschlussschicht versehen, die üblicherweise aus einer melaningetränkten Dekorschicht oder Gegenzugschicht besteht, um die Trägerplatte zusätzlich vor mechanischen Schäden zu bewahren. Zur angepassten Fertigung von Trägerplatten je nach Beanspruchung und Einsatzzweck ist es vorgesehen, dass eine Mischung aus Isozyanaten und UF- bzw. MUF-Harzen als Beleimung der Holzwerkstoffe oder Fasern und der Trägerplatte eingesetzt wird.

Eine Weiterbildung sieht vor, dass die Trägerplatte eine Dichte zwischen 400 kg/m³ und 650 kg/m³ aufweist, wodurch eine optimale Festigkeit im Verhältnis zur Dichte und dem Materialeinsatz bewirkt wird.

Isozyanate bieten aufgrund ihrer hohen Hitzebeständigkeit auch die Möglichkeit, höhere Beleimfaktoren zu realisieren. Ebenfalls wird durch die Zugabe von Isozyanaten die Festigkeit während einer hitzeintensiven Beschichtung der Trägerplatte aufrechterhalten, da bei ausschließlicher Verwendung von Harnstoffharzen die Tendenz besteht, dass die Trägerplatte während der Beschichtung einen Festigkeitsverlust erleidet.

Aufgrund der Gewichtsersparnis der spezifisch leichteren Trägerplatten werden die Transportkosten gesenkt und darüber hinaus wird eine bisher unbekannte Flexibilität der Trägerplatte realisiert, durch die besondere Profilausgestaltungen, insbesondere bei sogenannten Klickverbindungen, möglich sind.

Darüber hinaus führt die Erhöhung des Beleimungsfaktors zu einer verbesserten Feuchtigkeitsbeständigkeit, da durch den verringerten Holzwerkstoffanteil in den Platten die Neigung zum Aufquellen der Trägerplatte verringert wird. Üblicherweise führt das Eindringen von Nässe im Bereich der Verbindungsstellen zweier Trägerplatten bzw. zweier Fussbodenpaneelen zu einem Aufquellen der Trägerplatten in diesem Bereich und damit zu einer Zerstörung des Fussbodens. Die erfindungsgemäße Trägerplatte und ein damit hergestelltes Fussbodenpaneel eignet sich aufgrund der geringeren Quellneigung (unter 5 %) insbesondere für den Einsatz in Feuchträumen.

Darüber hinaus ist aufgrund der unterschiedlich verdichteten Schichten innerhalb der Trägerplatte eine Brechung der Schallwellen an den Dichteübergängen gegeben, so dass der Tritt- und Raumschall deutlich verringert wird.

Nachfolgend wird die Erfindung anhand der beigefügten Figuren näher erläutert werden. Es zeigen:
- Figur 1 -: ein Paneel in Querschnittsansicht; sowie
- Figur 2 -: eine Dichteverteilung über den Querschnitt einer Trägerplatte.

Figur 1 zeigt im Querschnitt ein Fussbodenpaneel 10 mit einer Trägerplatte 1, auf deren Oberseite 15 und Unterseite 5 je eine Abschlußschicht 16, 6 aufgebracht ist. Die Abschlußschichten 16, 6 sind auf den den äußeren Abschluß der Trägerplatte 1 bildenden Deckschichten 7, 17 aufgebracht, vorzugsweise verleimt und schützen die Trägerplatte 1 beispielsweise gegen Feuchtigkeit und mechanische Belastungen. Ebenfalls können diese Abschlußschichten 6, 16 ein Dekor aufweisen und vergrößern die mechanische Stabilität des Fussbodenpaneels 10.

An den Seitenkanten des Paneels 10 sind Verriegelungsmittel 2, 3 ausgebildet, die eine Relativbewegung zweier miteinander verbundener Paneele sowohl in vertikaler Richtung V als ein in Querrichtung Q verhindern. Die Trägerplatte 1 ist dabei aus einem Fasermaterial hergestellt, das üblicherweise für die Herstellung von HDF-Platten verwendet wird, alternativ oder ergänzend werden andere Holzwerkstoffe eingearbeitet. Die Deckschichten 7, 17 der Trägerplatte 1 weisen im Gegensatz zu dem Kern 20 der Trägerplatte 1 eine wesentlich höhere Dichte auf, wobei Dichten bis zu 1000 kg/m³ in den Deckschichten 7, 17 erreicht werden. Innerhalb des Kernes 20 nimmt die Dichte kontinuierlich bis zur Mitte M der Trägerplatte 1 ab, wobei eine entsprechende Dichteverteilung über die Dicke d einer Trägerplatte 1 in der Figur 2 dargestellt ist. Darin ist zu erkennen, dass der geringste Wert für die Dichte ρ in der Mitte M der Trägerplatte erreicht wird, während sich über die Dicke d der Trägerplatte von der Mitte M ausgehend die Dichte ρ erhöht, um an den Oberflächen der Deckschichten 7, 17 ihr Maximum zu erreichen.

Durch die extrem hohe Dichte in den Deckschichten 7, 17 im Bereich von 1000 kg/m³ wird der Trägerplatte 1 die notwendige Widerstandsfähigkeit gegen vertikale, mechanische Beanspruchungen verliehen, wobei in Kombination mit der Verwendung von UF- oder MUF-Harzen, in Mischung mit Isozyanaten, eine besondere Flexibilität innerhalb der Platte erzeugt wird. Die Zugabe von Isozyanaten verbessert die Feuchtigkeitsbeständigkeit der Trägerplatte 1, so dass die wesentlichen Eigenschaften der Trägerplatte 1 durch die eingesetzten Harze bzw. eingebrachten Kunststoffe festgelegt werden.

## Patentansprüche

1. Trägerplatte, insbesondere für ein Fußbodenpaneel, aufweisend zumindest ein Bindemittel zum Binden von Füllstoffen aus einem Holzwerkstoff, wobei die Trägerplatte (1) mit Mitteln zum lösbaren Verbinden mit mindestens einer weiteren Trägerplatte (1) versehen ist, wobei an mindestens einer Seitenkante der Trägerplatte (1) Formschlusselemente (2, 3) zur Verriegelung in Vertikalrichtung (V) und/oder in Querrichtung (Q) mit der weiteren Trägerplatte ausgebildet sind, wobei die Trägerplatte (1) eine ungleichmäßige Dichteverteilung über den Querschnitt von Oberseite (15) zur Unterseite (5) aufweist, **dadurch gekennzeichnet, dass** die Trägerplatte (1) eine Dichte von weniger als 700 kg/m³ aufweist und an der Oberseite (15) und/oder der Unterseite (5) der Trägerplatte (1) eine Schicht (16) mit einer Dichte von 1000 kg/m³ vorhanden ist, während in der Mitte (M) der Trägerplatte (1) eine Dichte von 400 kg/m³ bis 600 kg/m³ vorhanden ist und der Beleimungsfaktor der Trägerplatte (1) größer als 10 Gew. %Bindemittel bezogen auf atro Fasern und die Beleimung der Fasern der Trägerplatte (1) eine Mischung aus Isozyanaten und UF- oder MUF-Harzen ist.

2. Trägerplatte nach Anspruch 1, **dadurch gekennzeichnet, dass** die Trägerplatte (1) eine Dichte zwischen 400 und 650 kg/m³ aufweist.

3. Paneel (10) mit einer Trägerplatte (1) nach einem der voranstehenden Ansprüche, **dadurch gekennzeichnet, dass** die Trägerplatte (1) jeweils eine auf einer Oberseite (15) und einer Unterseite (5) der Trägerplatte (1) angeordnete Abschlussschicht (6,16) aufweist

## Claims

1. Supporting plate, in particular for a floor panel, comprising at least one binder for binding fillers made of a wood-based material, the supporting plate (1) being provided with means for releasable connection to at least one further supporting plate (1), positive locking elements (2, 3) being formed on at least one side edge of the supporting plate (1) for locking in the vertical direction (V) and/or in the transverse direction (Q) to the further supporting plate, the supporting plate (1) having an irregular density distribution over the cross-section from the upper side (15) to the lower side (5), **characterised in that** the supporting plate (1) has a density of less than 700 kg/m³ and a layer (16) with a density of 1,000 kg/m³ is present at the upper side (15) and/or the lower side (5) of the supporting plate (1), while a density of 400 kg/m³ to 600 kg/m³ is present in the centre (M) of the supporting plate (1) and the bonding factor of the supporting plate (1) is greater than 10 % by weight binder based on absolutely dry fibres and the bonding agent of the fibres of the supporting plate (1) is a mixture of isocyanates and UF or MUF resins.

2. Supporting plate according to claim 1, **characterised in that** the supporting plate (1) has a density of between 400 and 650 kg/m³.

3. Panel (10) with a supporting plate (1) according to any one of the preceding claims, **characterised in that** the supporting plate (1) in each case has a sealing layer (6, 16) arranged on an upper side (15) and a lower side (5) of the supporting plate (1).

## Revendications

1. Plaque de support, en particulier pour un panneau de plancher, présentant au moins un liant pour lier des matières de charge qui sont en un matériau bois, la plaque de support (1) étant munie de moyens pour une liaison amovible avec au moins une autre plaque de support (1), des éléments de liaison par forme conjuguée (2, 3) étant formés sur au moins un bord latéral de la plaque de support (1) pour le verrouillage en direction verticale (V) et/ou en direction transverse (Q) avec l'autre plaque de support, la plaque de support (1) présentant une distribution de densité inégale en coupe depuis la face supérieure (15) jusqu'à la face inférieure (5), **caractérisée en ce que** la plaque de support (1) présente une densité inférieure à 700 kg/m³ et il y a une couche (16) d'une densité de 1000 kg/m³ sur la face supérieure (15) et/ou la face inférieure (5) de la plaque de support (1), tandis qu'il y a une densité allant de 400 kg/m³ à 600 kg/m³ au centre (M) de la plaque de support (1) et le facteur de colle de la plaque de support (1) est supérieur à 10 % en poids de liant par rapport aux fibres anhydres et la colle des fibres de la plaque de support (1) est un mélange à base d'isocyanates et de résines UF ou MUF.

2. Plaque de support selon la revendication 1, **caractérisée en ce que** la plaque de support (1) présente une densité comprise entre 400 et 650 kg/m³.

3. Panneau (10) comprenant une plaque de support (1) selon l'une des revendications précédentes, **caractérisé en ce que** la plaque de support (1) présente une couche finale (6, 16) respectivement agencée sur une face supérieure (5) et une face inférieure (5) de la plaque de support (1).
